# EUROPÄISCHE PATENTSCHRIFT

(11) **EP 0 817 871 B1**
(45) Veröffentlichungstag und Bekanntmachung des Hinweises auf die Patenterteilung: **09.06.1999**
(21) Anmeldenummer: 96908053.0
(22) Anmeldetag: 15.03.1996
(51) Int. Cl.: C23C 22/34, C23G 1/10

(54) **KORROSIONSSCHÜTZENDER REINIGER FÜR VERZINNTEN STAHL**
CORROSION PROTECTIVE CLEANING AGENT FOR TIN-PLATED STEEL
PRODUIT DE NETTOYAGE ANTICORROSION POUR ACIER ETAME

(30) Priorität: 24.03.1995 DE 19510825
(43) Veröffentlichungstag der Anmeldung: 14.01.1998
(73) Patentinhaber: Henkel Kommanditgesellschaft auf Aktien, 40191 Düsseldorf (DE)
(72) Erfinder: ROSSMAIER, Henry, D-40589 Düsseldorf (DE)
(86) Internationale Anmeldenummer: EP9601137
(87) Internationale Veröffentlichungsnummer: WO9630558

(56) Entgegenhaltungen:
- DE-A- 2 412 134
- US-A- 4 313 769
- US-A- 4 370 177
- US-A- 4 496 404
- US-A- 5 391 239
- METAL FINISHING, Bd.78, Nr.7, 1. Juli 1980, HACKENSACK, NJ US Seite 78, XP002008018 ANONYMUS 'Tarnish remover for Pb and Sn/Pb'

## Beschreibung

Die Erfindung liegt auf dem Gebiet der Reinigung und des Korrosionsschutzes von verzinntem Stahl, insbesondere von Nahrungsmittel- oder Getränkedosen aus diesem Material, sogenannten Weißblechdosen, im Verfahrensgang der Dosenherstellung zwischen Dosenformung und Lackierung.

Weißblechdosen werden üblicherweise durch Vorverformung, Tiefziehen und Glätten hergestellt. Sie besitzen eine wünschenswerte metallisch glänzende Oberfläche, so daß sie nach einer Überzugsbehandlung mit einem klaren oder opaken organischen Lack oder Bedrucken der äußeren Oberfläche als attraktive Verpackung geeignet sind. Die Verfahrensabfolge bei der Herstellung von Weißblechdosen besteht üblicherweise im Abwickeln des mit einer Schutzölschicht versehenen Weißblechbandes vom Coil, im Aufbringen von Ziehschmiermitteln, in einer ersten vorläufigen Verformung zu einem Napf und im Tiefziehen und Glätten unter Ausbildung der endgültigen Form. Beim Zieh- und Glättvorgang werden gewöhnlich zusätzlich Kühlschmiermittel wie Wasser oder wäßrige Emulsionen, die den Tiefziehprozeß erleichtern, eingesetzt. Nach der Formung werden in einem Reinigungsprozeß die Reste der Schutzbeölung und der Ziehhilfsmittel sowie etwaiger Metallabrieb entfernt. Nach dem Reinigungsprozeß werden die Behälter durch eine oder mehrere Wasserspülstufen geführt und danach in einem Trockenofen getrocknet. Anschließend erfolgt eine ein- oder mehrstufige Lackierung und eine dekorative Bedruckung der äußeren Oberfläche. Dabei muß die metallische Oberfläche derart beschaffen sein, daß der Lack eine ausreichende Haftung aufweist und einen zuverlässigen Korrosionsschutz bewirkt.

Bei der Herstellung derartiger Dosen stellt man jedoch fest, daß während oder vor der Trocknung Roststellen auftreten können, insbesondere wenn die Dosen mit einem sauren Medium (pH 3 - 5) gereinigt werden, in bestimmten Bereichen zu viel Wasser zurückgehalten wird oder wenn bei Stillstand der Produktionslinie die einzelnen Verfahrensstufen nicht rasch genug durchlaufen werden. Hierbei können Korrosionsstellen auftreten, die durch den Lack sichtbar sein können und die eine geringe Lackhaftung bewirken, so daß das in eine derartige Dose abgefüllte Produkt rasch ungenießbar wird.

Nach der Lehre der EP-B-161 667 läßt sich dieses Problem bei unverzinnten Stahldosen, sogenannten Schwarzblechdosen, dadurch lösen, daß die Dosen nach dem eigentlichen Reinigungsschritt mit einer wäßrigen korrosionsschützenden Lösung behandelt werden, die 10 bis 5 000 ppm Aluminiumionen, 10 bis 200 ppm Fluoridionen und bis 1 000 ppm Ionen mindestens eines der Metalle Titan, Zirkon und/oder Hafnium enthält und die einen pH-Wert von 2 bis 5,5 aufweist.

US-A-4370177 beschreibt saure, wäßrige Beschichtungslösungen für Aluminium-Oberflächen, deren pH-Wert vorzugsweise im Bereich von 3,5 bis 4,5 liegt. Diese Lösungen enthalten Zirkon-, Titan- und/oder Hafnium-Ionen in Konzentration von mindestens 0,5 mMol/l, ausreichende Mengen an Fluorid, um mit den vorstehend genannten Metallen lösliche Komplexe zu bilden, sowie mindestens zwei Tenside, vorzugsweise nichtionische Tenside. Ferner können solche Lösungen Polyhydroxyverbindungen, vorzugsweise Gluconsäure oder deren Salze, sowie Borverbindungen oder Tannin enthalten. Derartige Lösungen bilden auf den Aluminium-Oberflächen festhaftende, korrosionsbeständige Überzüge, die auch die Haftfestigkeit nachfolgend aufgebrachter weiterer Überzüge, beispielsweise auf Lack-Basis, verbessern.

US-A-4313769 offenbart ähnliche saure, wäßrige Beschichtungslösungen für Aluminium-Oberflächen, wie das vorstehend erörterte US-Patent. Auch diese Lösungen enthalten Zirkon-Titan- und/oder Hafnium-Ionen sowie Fluorid, jedoch nur ein Tensid, vorzugsweise ein nichtionisches Tensid. Mögliche zusätzliche Komponenten sowie der Verwendungszweck dieser Lösungen entsprechen der Offenbarung des vorstehend erörterten US-Patentes.

Die Aufgabe der Erfindung bestand darin, eine Behandlungslösung, ein Konzentrat zu deren Herstellung und ein Behandlungsverfahren zur Verfügung zu stellen, mit denen Weißblechdosen in einem einzigen Behandlungsschritt gleichzeitig gereinigt und mit einer korrosionsgeschützten Oberflächen versehen werden, so daß eine Korrosion der Oberflächen vor der Lackierung verhindert und eine gute Lackhaftung bewirkt werden.

In einem ersten Aspekt betrifft die Erfindung die Verwendung einer wäßrigen Lösung, die einen pH-Wert im Bereich von 3 bis 6 aufweist, enthaltend:
100 bis 400 ppm komplexe Fluoride der Elemente Bor, Titan, Zirkon und/oder Hafnium, bezogen auf die komplexen Fluoride der genannten Elemente,
100 bis 2000 ppm nichtionische Tenside,
100 bis 1000 ppm Korrosionsinhibitor
und als Rest Wasser oder eine wäßrige Lösung weiterer Wirk- oder Hilfsstoffe, ausgewählt aus Aluminiumionen, Hydroxycarbonsäuren und Lösevermittler, zur Reinigung, zum Korrisionsschutz und/oder zur Verbesserung der Lackhaftung von verzinntem Stahl.

Es hat sich als positiv erwiesen, der Lösung zusätzlich Aluminiumionen in einer Konzentration von 50 bis 300 ppm, vorzugsweise etwa 80 bis etwa 200 ppm, zuzusetzen.

Somit sind für die einzelnen Wirkstoffe die folgenden Konzentrationsbereiche besonders bevorzugt. 150 bis 300 ppm komplexe Fluoride der Elemente Bor, Titan, Zirkon und/oder Hafnium,
50 bis 300 ppm Aluminiumionen,
300 bis 1000 ppm nichtionische Tenside und
150 bis 500 ppm Korrosionsinhibitor.

Als Quelle der Aluminiumionen wird vorzugsweise ein im angegebenen Konzentrationsbereich lösliches Aluminiumsalz verwendet. Hierfür ist beispielsweise das Nitrat und insbesondere das Sulfat geeignet, während aus korrosionstechnischen Gründen das Chlorid weniger bevorzugt ist.

Je nach Oberflächenzustand der Dosen vor der Reinigung kann es sich günstig auswirken, wenn die Lösung zusätzlich als weiteren Wirk- oder Hilfsstoff 200 bis 800 ppm eine oder mehrere ein-, zwei- oder dreibasische Hydroxycarbonsäuren mit 4 bis 7 C-Atomen im Molekül, wobei die Summe aus Hydroxyl- und Carboxylgruppen mindestens 3 beträgt, enthält. Dabei ist die Hydroxycarbonsäure bzw. sind die Hydroxycarbonsäuren vorzugsweise ausgewählt aus ein- oder zweibasischen Hydroxycarbonsäuren mit 6 Kohlenstoffatomen und mindestens 4 Hydroxylgruppen. Gluconsäure ist besonders bevorzugt. Dabei ist es unwesentlich, ob die Säuren als solche oder in Form ihrer im angegebenen Konzentrationsbereich löslichen Salze, insbesondere in Form ihrer Natriumsalze, eingesetzt werden. Bei dem pH-Wert der Lösung im Bereich von 3 bis 6 werden die Säuren je nach ihrer Säurekonstanten teilweise in ihrer Säureform und teilweise als Carboxylatanionen vorliegen.

Für die komplexen Fluoride der Elemente Bor, Titan, Zirkon und/oder Hafnium gilt ebenfalls, daß sie in Form ihrer Säuren, beispielsweise der Tetrafluoroborsäure oder der Hexafluorosäuren von Titan, Zirkon und Hafnium, oder in Form von im angegebenen Konzentrationsbereich löslichen Salzen, beispielsweise den Alkalimetallsalzen, eingesetzt werden können. Da diese komplexen Fluoride Anionen starker Säuren darstellen, werden sie im pH-Bereich von 3 bis 6 weitgehend in ionischer Form vorliegen.

Besonders bevorzugt ist es, daß die Lösung komplexe Fluoride von Bor neben komplexen Fluoriden von mindestens einem der Metalle Titan, Zirkon und Hafnium, insbesondere von Zirkon, enthält. Besonders bevorzugt ist eine Lösung, die komplexe Fluoride von Bor und von Zirkon im Gewichtsverhältnis zwischen 4 : 1 und 1 : 1, insbesondere im Gewichtsverhältnis zwischen 3 : 1 und 1,5 : 1, enthält.

Als nichtionische Tenside sind solche Tenside oder Tensidmischungen bevorzugt, die einen Trübungspunkt unterhalb von etwa 40 bis etwa 45 °C besitzen. Hierdurch ist es möglich, die Reinigungslösung bei einer Arbeitstemperatur zwischen etwa 50 und etwa 70 °C im Spritzen anzuwenden, ohne daß eine zu starke und störende Schaumbildung auftritt. Als Tenside kommen insbesondere Ethoxylate und Ethoxylate-Propoxylate von Alkanolen mit etwa 10 bis etwa 18 C-Atomen in Betracht. Dabei können die Ethoxylate und/oder die Ethoxylate-Propoxylate auch endgruppenverschlossen sein und beispielsweise als Butylether vorliegen. Die Ethoxylate tragen vorzugsweise 4 bis 12 Ethylenoxidgruppen, insbesondere etwa 6 bis 10 Ethylenoxidgruppen, die Ethoxylate-Propoxalate tragen vorzugsweise 3 bis 7 Ethylenoxidgruppen und 2 bis 6 Propylenoxidgruppen, vorzugsweise 4 bis 6 Ethylenoxidgruppen und 3 bis 5 Propylenoxidgruppen. Als Alkanolkomponente kann eine reine Verbindung mit einer bestimmten C-Kettenlänge gewählt werden. Ökonomisch ist es jedoch attraktiver, auf Alkanole fettchemischen oder oleochemischen (Oxoalkohole) Ursprungs zurückzugreifen, in denen unterschiedliche Alkanole mit verschiedenen C-Kettenlängen vorliegen. Beispielsweise kommen als Alkanolkomponente Fettalkoholgemische mit 12 bis 14 Kohlenstoffatomen oder Oxoalkohole mit 12 bis 15 Kohlenstoffatomen in Betracht. Besonders bevorzugt ist eine Tensidmischung, die sowohl Alkanolethoxylate als auch Alkanolethoxylate-propoxylate enthält, beispielsweise in einem Gewichtsverhältnis zwischen 1 : 3 und 1 : 1.

Der Korrosionsinhibitor oder die Korrosionsinhibitoren können beispielsweise ausgewählt werden aus Mono-, Di- oder Triethanolamin, aromatischen Carbonsäuren, Pyridin- oder Pyrimidinderivaten und Diethylthioharnstoff. Von den Ethanolaminen ist aus toxikologischen Gründen (Vermeidung von Nitrosaminbildung) Triethanolamin besonders bevorzugt. Als aromatische Carbonsäuren kommen insbesondere Benzoesäure und deren Substitutionsprodukte in Betracht. Beispiele hierfür sind Methylbenzoesäuren, Nitrobenzoesäuren, Aminobenzoesäuren wie beispielsweise Anthranilsäure oder p-Aminobenzoesäure sowie Hydroxybenzoesäuren wie beispielsweise Salicylsäure. Für eine Verwendung der behandelten Dosen im Lebensmittelbereich sind Pyridin- oder Pyrimidinderivate sowie Diethylthioharnstoff weniger bevorzugt. Ein Beispiel einer einsetzbaren Inhibitorkombination ist eine Mischung von Triethanolamin und Benzoesäure, beispielsweise im Gewichtsverhältnis zwischen 3 : 1 und 1 : 3. Triethanolamin kann aber auch als einziger Korrosionsinhibitor eingesetzt werden.

Verwendet man beim Ansetzen der Lösung die komplexen Fluoride in Form ihrer Säuren, kann es erforderlich sein, durch Basenzugabe den pH-Wert auf den gewünschten Bereich zwischen etwa 3 und etwa 6, vorzugsweise zwischen etwa 4 und etwa 5, anzuheben. Hierfür sind basische Alkalimetallverbindungen wie beispielsweise Hydroxide oder Carbonate geeignet. Vorzugsweise verwendet man zur Einstellung des pH-Wertes jedoch Ammoniak.

In einem weiteren Aspekt betrifft die Erfindung die Verwendung der vorstehend charakterisierten Lösung zur Reinigung, zum Korrosionsschutz und/oder zur Verbesserung der Lackhaftung auf Gegenständen aus verzinntem Stahl, insbesondere für Lebensmittel- oder Getränkedosen. Gegenüber der bisherigen Vorgehensweise hat dieses Verfahren den Vorteil, in einer einzigen Behandlungsstufe gleichzeitig eine Reinigung und einen temporären Korrosionsschutz zu erzielen. Der Korrosionsschutz verhindert eine Korrosion der Metalloberflächen vor der Lackierung, wie sie beispielsweise bei Anlagenstillständen eintreten könnte. Gleichzeitig werden die Lackhaftung und der Korrosionsschutz im lackierten Zustand verbessert, ohne daß hierfür nach der Reinigungsstufe eine weitere Behandlungsstufe erforderlich ist. Nach der Behandlung mit der Lösung werden die Dosen üblicherweise mit Wasser gespült, bei erhöhter Temperatur getrocknet und anschließend lackiert.

Weiterhin betrifft die Erfindung ein Verfahren zur Reinigung, zum Korrosionsschutz und/oder zur Verbesserung der Lackhaftung von Gegenständen aus verzinntem Stahl, insbesondere von Lebensmittel- oder Getränkedosen, wobei man die Dosen mit der vorstehend beschriebenen Lösung für eine Zeitdauer zwischen etwa 30 und etwa 150 Sekunden bei einer Temperatur zwischen etwa 50 und etwa 70 °C behandelt. Die Behandlung kann dabei durch Bespritzen der Dosen mit der Lösung oder durch Eintauchen der Dosen in die Lösung erfolgen. Die Behandlung durch Bespritzen ist bevorzugt.

In einem weiteren Aspekt betrifft die Erfindung eine wäßrige Reinigungslösung für verzinntem Stahl, die
150 bis 300 ppm komplexe Fluoride der Elemente, Bor, Titan, Zirkon und/oder Hafnium, bezogen auf die komplexen Fluoride der genannten Elemente,
50 bis 300 ppm Aluminium,
300 bis 1000 ppm nichtionische Tenside,
150 bis 500 ppm Korrosionsinhibitor
und als Rest Wasser oder eine wäßrige Lösung weitererWirk- oder Hilfstoffe, ausgewählt aus Hydroxycarbonsäuren und Lösevermittler, enthält und einen pH-Wert im Bereich von 3 bis 6 aufweist.

Die erfindungsgemäße Reinigungslösung kann prinzipiell durch Zusammenmischen der einzelnen Komponenten vor Ort in den angegebenen Konzentrationsbereichen zubereitet werden. In der Technik ist es jedoch üblich, derartige Lösungen in Form wäßriger Konzentrate zu vertreiben, die vom Anwender vor Ort durch Verdünnen mit Wasser auf den erwünschten Konzentrationsbereich eingestellt werden können. Daher umfaßt die Erfindung in einem weiteren Aspekt ein wäßriges Konzentrat, das, in Wasser mit einer Konzentration zwischen etwa 0,5 und etwa 2,5 Gew.-% angesetzt, die erfindungsgemäße Reinigungslösung ergibt. Dieses Konzentrat enthält neben Wasser oder einer wäßrigen Lösung weiterer Wirk- oder Hilfsstoffe, ausgewählt aus Hydroxycarbonsäuren und Lösevermittler, vorzugsweise 1,5 bis 3 Gew.-% komplexe Fluoride der Elemente Bor, Titan, Zirkon und/oder Hafnium, bezogen auf die komplexen Fluoride der genannten Elemente,
0,5 bis 3 Gew.-% Aluminiumionen,
3 bis 10 Gew.-% nichtionische Tenside und
1,5 bis 5 Gew.-% Korrosionsinhibitor.

Für ein aluminiumhaltiges Konzentrat ist es vorzuziehen, daß es als weitere Wirk- oder Hilfsstoffe 2 bis 8 Gew.-% eine oder mehrere ein-, zwei- oder dreibasische Hydroxycarbonsäuren mit 4 bis 7 C-Atomen im Molekül, wobei die Summe aus Hydroxyl- und Carboxylgruppen mindestens 3 beträgt, enthält.

Für die bevorzugte Auswahl der einzelnen Komponenten gilt das vorstehend Ausgeführte. Zur Verbesserung der Herstellbarkeit des Konzentrats und zur Erhöhung von dessen Lagerfähigkeit ist es vorzuziehen, das es außer den eigentlichen Wirkstoffen noch einen oder mehrere Lösevermittler enthält, vorzugsweise in einem Konzentrationsbereich zwischen etwa 1 und etwa 10 Gew.-% und insbesondere von etwa 3 bis etwa 7 Gew.-%. Als Lösevermittler kommen im Stand der Technik bekannte Stoffe in Betracht, wie beispielsweise Xylolsulfonate, Alkylphosphate (beispielsweise Triton^{R} H66, Union Carbide) und insbesondere Cumolsulfonat. Dabei können diese anionischen Lösevermittler vorzugsweise als Alkalimetallsalze, beispielsweise als Natrium- und/oder Kaliumsalze eingesetzt werden.

### Ausführungsbeispiele

### Beispiel 1

Es wurde ein erfindungsgemäßes Reinigerkonzentrat mit folgender Zusammensetzung durch Zusammenmischen der einzelnen Komponenten in der angegebenen Reihenfolge hergestellt:

| | |
|---|---|
| Wasser | 70,8 Gew.-% |
| Fluoroborsäure | 1,1 Gew.-% |
| Kaliumhexafluorozirkonat | 0,7 Gew.-% |
| Aluminiumsulfat · 17 H₂O | 12,4 Gew.-% |
| Natriumgluconat | 3,3 Gew.-% |
| C_{12/14}-Fettalkohol x 5 Ethylenoxid x 4 Propylenoxid | 3,7 Gew.-% |
| C₁₂₋₁₅-Oxoalkohol x 8 Ethylenoxid | 1,2 Gew.-% |
| Na-Cumolsulfonat (40 %ige Lösung) | 4,3 Gew.-% |
| Triethanolamin | 2,5 Gew.-% |

Aus diesem Konzentrat wurden mit verschiedenen Ansatzkonzentrationen wäßrige Reinigerlösungen mit einem pH-Wert zwischen 4 und 4,5 hergestellt, mit denen durch Reste von Korrosionsschutzölen und von Tiefziehhilfsmitteln verschmutzte Weißblechdosen durch Bespritzen für verschiedene Zeiten bei einer Temperatur von 63 °C gereinigt wurden. Die Reinigungswirkung wurde durch visuelle Abschätzung der wasserbruchfreien Fläche ( 0 : keine Reinigung, 100 %: gute Reinigung) beurteilt. Die Ergebnisse sind in der Tabelle 1 zusammengestellt.

**Tabelle 1:**

| Reinigungswirkung des Konzentrats aus Beispiel 1 mit unterschiedlichen Ansatzkonzentrationen | | |
|---|---|---|
| Ansatzkonzentration (Gew.-%) | Spritzzeit (Sekunden) | % wasserbruchfreie Fläche |
| | | außen / innen |
| | | |
| 0,7 | 45 | 60 - 65 / 100 |
| | 90 | 85 - 90 / 100 |
| | 60 | 75 / 100 |
| | | |
| 0,9 | 45 | 75 / 85 - 90 |
| | 60 | 85 - 90 / 100 |
| | 90 | 100 / 100 |
| | | |
| 1,2 | 45 | 90 / 100 |
| | 60 | 100 / 100 |

### Beispiel 2

Zur Überprüfung der Korrosionsschutzwirkung wurden Konzentrate entsprechend Beispiel 1 hergestellt, wobei der Korrosionsinhibitor Triethanolamin weggelassen bzw. ganz oder teilweise substituiert wurde. Sich ergebende Differenzen der Zusammensetzung wurden durch Wasser ausgeglichen. Die Konzentrate wurden mit 1,2 Gew.-% in Wasser angesetzt und die anwendungsfertige Reinigerlösung mit einer Temperatur von 63 °C für 60 Sekunden auf Weißblechdosen aufgespritzt. Danach wurden die Dosen für 10 Minuten ohne Zwischenspülung in der Spritzkammer stehen gelassen. Die dabei auftretende Flugrostbildung wurde visuell nach einer Notenskala beurteilt: 6 = sehr schlecht, 1 = sehr gut. Die Ergebnisse sind in Tabelle 2 enthalten.

**Tabelle 2:**

| Korrosionsschutzwirkung | |
|---|---|
| Korrosionsinhibitor im Konzentrat (Gew.-%) | Beurteilungsnote |
| | |
| ohne | 6 |
| | |
| 2,5 Triethanolamin | 3 |
| | |
| 0,83 Triethanolamin + 0,83 Benzoesäure | 3,5 |
| | |
| 1,67 Triethanolamin + 1,67 Benzoesäure | 2 |
| | |
| 1,67 Triethanolamin + 1,67 Benzoesäure + 0,8 Diethylthioharnstoff | 1,5 |
| | |
| 2,5 Benzoesäure | 3,5 |
| | |
| 1,5 Triethanolamin + 1,5 Salicylsäure | 2 |

### Beispiel 3

Zur Überprüfung der Langzeit-Korrosionsschutzwirkung im lackierten Zustand wurden Weißblechdosen mit unterschiedlichen Lösungen gereinigt, für jeweils 15 Sekunden mit Leitungswasser und mit vollentsalztem Wasser gespült, in einem Trockenschrank bei 170 °C getrocknet und einmal lackiert. (In der Praxis ist demgegenüber eine zweifache Lackierung üblich.) Jeweils 288 derart behandelte Dosen wurden mit Coca Cola^{R} (Coke^{R}) gefüllt und für 4 Monate gelagert. Danach wurde die Zahl der durchgerosteten Dosen bestimmt. Die Ergebnisse sind in Tabelle 3 enthalten.

**Tabelle 3:**

| Korrosionstest (je 288 Dosen mit Coca Cola^{R} gefüllt) | |
|---|---|
| Reinigung*) | perforierte Dosen |
| Vergl. 1 | 40 |
| Vergl. 2 | 20 |
| Beisp. 1 | 14 |

| | |
|---|---|
| *) Vergl. 1 nur Leitungswasser Vergl. 2 kommerzieller alkalischer Spritzreiniger auf Basis Na0H, Gluconat, Niotensiden, Korrosionsinhibitor. Anwendung gemäß Betriebsanleitung. Beisp. 1 Konzentrat aus Beispiel 1 in Wasser 1,2 gew.-%ig angesetzt, Temperatur 63 °C, pH 4,3, 60 Sekunden Spritzen | |

### Beispiel 4

Es wurde ein erfindungsgemäßes Reinigerkonzentrat mit folgender Zusammensetzung durch Zusammenmischen der einzelnen Komponenten in der angegebenen Reihenfolge hergestellt:

| | |
|---|---|
| Wasser | 68,1 Gew.-% |
| Fluoroborsäure (49 %-ige Lösung) | 1,1 Gew.-% |
| Kaliumhexafluorozirkonat | 0,7 Gew.-% |
| Aluminiumsulfat · 18 H₂O | 12,4 Gew.-% |
| Natriumgluconat | 3,3 Gew.-% |
| C_{12/14}-Fettalkohol x 5 Ethylenoxid x 4 Propylenoxid | 3,7 Gew.-% |
| C_{12/14}-Fettalkohol x 6 Ethylenoxid | 1,2 Gew.-% |
| Na-Cumolsulfonat (40 %ige Lösung) | 5,3 Gew.-% |
| Triethanolamin | 4,2 Gew.-% |

Aus diesem Konzentrat wurde eine 1,1 Gew.-%ige wäßrige Lösung mit einem pH-Wert von 4,6 hergestellt. Mit dieser Lösung wurden Weißblechdosen durch Bespritzen bei 60 °C für eine Dauer von einer Minute gereinigt, danach für jeweils 15 Sekunden mit Leitungswasser und mit vollentsalztem Wasser gespült, in einem Trockenschrank bei 170 °C getrocknet und 2 mal lackiert. Anschließend wurde sowohl an der Seite als auch am Hals der Dosen ein Lackhaftungstext durchgeführt. Hierzu wurden die Dosen für 30 Minuten in eine siedende 1 %ige Spülmittellösung gelegt, mit Wasser gespült und getrocknet. Dann wurde ein Gitterschnitt angebracht, ein Scotch-Klebeband (Nr. 610) aufgeklebt und abgezogen. Bei einigen Proben wurde eine nahezu vollständige, in der Regel jedoch eine vollständige Lackhaftung gefunden.

## Patentansprüche

1. Verwendung einer wäßrigen Lösung, die einen pH-Wert im Bereich von 3 bis 6 aufweist, enthaltend:
100 bis 400 ppm komplexe Fluoride der Elemente Bor, Titan, Zirkon und/oder Hafnium, bezogen auf die komplexen Fluoride der genannten Elemente, 100 bis 2000 ppm nichtionische Tenside, 100 bis 1000 ppm Korrosionsinhibitor
und als Rest Wasser oder eine wäßrige Lösung weiterer Wirk- oder Hilfsstoffe, ausgewählt aus Aluminiumionen, Hydroxycarbonsäuren und Lösevermittler, zur Reinigung, zum Korrosionsschutz und/oder zur Verbesserung der Lackhaftung von verzinntem Stahl

2. Verwendung nach Anspruch 1, dadurch gekennzeichnet, daß die Lösung enthält:
150 bis 300 ppm komplexe Fluoride der Elemente Bor, Titan, Zirkon und/oder Hafnium,
50 bis 300 ppm Aluminiumionen
300 bis 1000 ppm nichtionische Tenside und
150 bis 500 ppm Korrosionsinhibitor.

3. Verwendung nach einem oder beiden der Ansprüche 1 und 2, dadurch gekennzeichnet, daß die Lösung als weitere Wirk- oder Hilfsstoffe enthält:
200 bis 800 ppm eine oder mehrere ein-, zwei- oder dreibasische Hydroxycarbonsäuren mit 4 bis 7 C-Atomen im Molekül, wobei die Summe aus Hydroxyl- und Carboxylgruppen mindestens 3 beträgt.

4. Verwendung nach Anspruch 3, dadurch gekennzeichnet, daß die Hydroxycarbonsäure ausgewählt ist oder die Hydroxycarbonsäuren ausgewählt sind aus ein- oder zweibasischen Hydroxycarbonsäuren mit 6 C-Atomen und mindestens 4 Hydroxylgruppen.

5. Verwendung nach einem oder mehreren der Ansprüche 1 bis 4, dadurch gekennzeichnet, daß die Lösung komplexe Fluoride von Bor und von Zirkon im Gewichtsverhältnis zwischen 4 : 1 und 1 : 1 enthält.

6. Verwendung nach einem oder mehreren der Ansprüche 1 bis 5, dadurch gekennzeichnet, daß die nichtionischen Tenside ausgewählt sind aus Alkanolethoxylaten und Alkanolethoxylatpropoxylaten mit 10 bis 18 C-Atomen und 4 bis 12 Ethylenoxidgruppen im Falle von Alkanolethoxylaten und mit 3 bis 7 Ethylenoxidgruppen und 2 bis 6 Propylenoxidgruppen im Falle von Ethoxylatpropoxylaten.

7. Verwendung nach einem oder mehreren der Ansprüche 1 bis 6, dadurch gekennzeichnet, daß die Korrosionsinhibitoren ausgewählt sind aus Mono-. Di- oder Triethanolamin, aromatischen Carbonsäuren, Pyridin- oder Pyrimidinderivaten und Diethylthioharnstoff.

8. Verwendung nach einem oder mehreren der Ansprüche 1 bis 7 zur Reinigung, zum Korrosionsschutz und/oder zur Verbesserung der Lackhaftung von Lebensmittel- oder Getränkedosen aus verzinntem Stahl.

9. Verfahren zur Reinigung, zum Korrosionschutz und/oder zur Verbesserung der Lackhaftung von Lebensmittel- oder Getränkedosen aus verzinntem Stahl, dadurch gekennzeichnet, daß man die Dosen mit einer nach einem oder mehreren der Ansprüche 1 bis 7 zu verwendenden Lösung für eine Zeitdauer zwischen 30 und 150 Sekunden bei einer Temperatur zwischen 50 und 70 °C durch Besprühen der Dosen mit der Reinigungslösung oder durch Eintauchen der Dosen in die Reinigungslösung behandelt.

10. Wäßrige Reinigungslösung für verzinnten Stahl, die
150 bis 300 ppm komplexe Fluoride der Elemente Bor, Titan. Zirkon und/oder Hafnium, bezogen auf die komplexen Fluoride der genannten Elemente,
50 bis 300 ppm Aluminiumionen,
300 bis 1000 ppm nichtionische Tenside,
150 bis 500 ppm Korrosionsinhibitor
und als Rest Wasser oder eine wäßrige Lösung weiterer Wirk- oder Hilfsstoffe, ausgewählt aus Hydroxycarbonsäuren und Lösevermittler, enthält und einen pH-Wert im Bereich von 3 bis 6 aufweist.

11. Wäßriges Konzentrat zum Bereiten der Reinigungslösung nach Anspruch 10 durch Verdünnen mit Wasser, das
1,5 bis 3 Gew.-% komplexe Fluoride der Elemente Bor, Titan, Zirkon und/oder Hafnium, bezogen auf die komplexen Fluoride der genannten Elemente,
0,5 bis 3 Gew.-% Aluminiumionen,
3 bis 10 Gew.-% nichtionische Tenside,
1,5 bis 5 Gew.-% Korrosionsinhibitor
und als Rest Wasser oder eine wäßrige Lösung weiterer Wirk- und Hilfsstoffe, ausgewählt aus Hydroxycarbonsäuren und Lösevermittler, enthält.

12. Wäßriges Konzentrat nach Anspruch 11, dadurch gekennzeichnet, daß es als weitere Wirk- oder Hilfsstoffe enthält:
2 bis 8 Gew.-% eine oder mehrere ein-, zwei- oder dreibasische Hydroxycarbonsäuren mit 4 bis 7 C-Atomen im Molekül, wobei die Summe aus Hydroxyl- und Carboxylgruppen mindestens 3 beträgt.

13. Wäßriges Konzentrat nach einem oder beiden der Ansprüche 11 und 12, dadurch gekennzeichnet, daß es zusätzlich als Hilfsstoff
1 bis 10 Gew.-% eines Lösevermittlers enthält.

## Claims

1. The use of an aqueous solution with a pH value of 3 to 6 containing
100 to 400 ppm of complex fluorides of the elements boron, titanium, zirconium and/or hafnium, based on the complex fluorides of said elements,
100 to 2,000 ppm of nonionic surfactants,
100 to 1,000 ppm of corrosion inhibitor
and, for the rest, water or an aqueous solution of other active ingredients or auxiliaries selected from aluminium ions, hydroxycarboxylic acids and solubilizers
for cleaning, corrosion-proofing and/or improving lacquer adhesion to tin-plated steel.

2. The use claimed in claim 1, characterized in that the solution contains:
150 to 300 ppm of complex fluorides of the elements boron, titanium, zirconium and/or hafnium,
50 to 300 ppm of aluminium ions
300 to 1,000 ppm of nonionic surfactants,
150 to 500 ppm of corrosion inhibitor.

3. The use claimed in one or both of claims 1 and 2, characterized in that the solution contains
200 to 800 ppm of one or more monobasic, dibasic or tribasic hydroxycarboxylic acids containing 4 to 7 carbon atoms in the molecule, the sum of hydroxyl and carboxyl groups being at least 3,
as further active ingredients or auxiliaries.

4. The use claimed in claim 3, characterized in that the hydroxycarboxylic acid(s) is/are selected from monobasic or dibasic hydroxycarboxylic acids containing 6 carbon atoms and at least 4 hydroxyl groups.

5. The use claimed in one or more of claims 1 to 4, characterized in that the solution contains complex fluorides of boron and zirconium in a ratio by weight of 4:1 to 1:1.

6. The use claimed in one or more of claims 1 to 5, characterized in that the nonionic surfactants are selected from alkanol ethoxylates and alkanol ethoxylate/propoxylates containing 10 to 18 carbon atoms and 4 to 12 ethylene oxide groups in the case of alkanol ethoxylates and 3 to 7 ethylene oxide groups and 2 to 6 propylene oxide groups in the case of ethoxylate/propoxylates.

7. The use claimed in one or more of claims 1 to 6, characterized in that the corrosion inhibitors are selected from mono-, di- or triethanolamine, aromatic carboxylic acids, pyridine or pyrimidine derivatives and diethyl thiourea.

8. The use claimed in one or more of claims 1 to 7 for cleaning, corrosion-proofing and/or improving lacquer adhesion to food or beverage cans of tin-plated steel.

9. A process for cleaning, corrosion-proofing and/or improving lacquer adhesion to food or beverage cans of tin-plated steel, characterized in that the cans are treated with a cleaning solution to be used in accordance with one or more of claims 1 to 7 for 30 to 150 seconds at a temperature of 50 to 70°C by spraying the cans with the cleaning solution or by dipping the cans in the cleaning solution.

10. An aqueous cleaning solution for tin-plated steel which contains
150 to 300 ppm of complex fluorides of the elements boron, titanium, zirconium and/or hafnium, based on the complex fluorides of said elements,
50 to 300 ppm of aluminium ions and
300 to 1,000 ppm of nonionic surfactants,
150 to 500 ppm of corrosion inhibitor
and, for the rest, water or an aqueous solution of other active ingredients or auxiliaries selected from hydroxylcarboxylic acids and solubilizers and which has a pH value in the range from 3 to 6.

11. A water-based concentrate for preparing the cleaning solution claimed in claim 10 by dilution with water, characterized in that it contains
1.5 to 3% by weight of complex fluorides of the elements boron, titanium, zirconium and/or hafnium, based on the complex fluorides of said elements,
0.5 to 3% by weight of aluminium ions,
3 to 10% by weight of nonionic surfactants,
1.5 to 5% by weight of corrosion inhibitor
and, for the rest, water or an aqueous solution of other active ingredients or auxiliaries selected from hydroxycarboxylic acids and solubilizers.

12. A water-based concentrate as claimed in claim 11, characterized in that it contains
2 to 8% by weight of one or more monobasic, dibasic or tribasic hydroxycarboxylic acids containing 4 to 7 carbon atoms in the molecule, the sum of hydroxyl and carboxyl groups being at least 3,
as further active ingredients or auxiliaries.

13. An aqueous concentrate as claimed in one or both of claims 11 and 12, characterized in that it additionally contains
1 to 10% by weight of a solubilizer.

## Revendications

1. Utilisation d'une solution aqueuse qui présente un pH compris entre 3 et 6 contenant :
- 100 à 400 ppm de fluorures complexes des éléments bore, titane, zirconium et/ou hafnium, par rapport aux fluorures complexes des éléments mentionnés,
- 100 à 2000 ppm d'agents tensioactifs non ioniques,
- 100 à 1000 ppm d'inhibiteur de corrosion
- le reste étant de l'eau ou une solution aqueuse d'autres matières actives ou adjuvants, choisis parmi les ions aluminium, les acides hydroxycarboxyliques et les tiers solvants, aux fins de nettoyage, de protection contre la corrosion et/ou pour améliorer l'adhérence des vernis sur l'acier étamé.

2. Utilisation selon la revendication 1,
caractérisée en ce que
la solution contient :
- 150 à 300 ppm de fluorures complexes des éléments bore, titane, zirconium et/ou hafnium,
- 50 à 300 ppm d'ions aluminium,
- 300 à 1000 ppm d'agents tensioactifs non ioniques,
- 150 à 500 ppm d'inhibiteur de corrosion

3. Utilisation selon l'une des revendications 1 ou 2, ou les deux,
caractérisée en ce que
la solution contient comme autres matières actives ou adjuvants :
200 à 800 ppm d'un ou plusieurs acides hydroxycarboxyliques, mono-, di- ou tribasiques ayant de 4 à 7 atomes de carbone dans la molécule, la somme des groupes hydroxyle et carboxyle s'élevant à au moins 3.

4. Utilisation selon la revendication 3,
caractérisée en ce que
le ou les acides hydroxycarboxyliques est(sont) choisi(s) parmi les acides hydroxycarboxyliques mono- ou dibasiques ayant 6 atomes de carbone et au moins 4 groupes hydroxyle.

5. Utilisation selon une ou plusieurs des revendications 1 à 4,
caractérisée en ce que
la solution contient des fluorures complexes de bore et de zirconium dans un rapport pondéral compris entre 4:1 et 1:1.

6. Utilisation selon une ou plusieurs des revendications 1 à 5,
caractérisée en ce que
les agents tensioactifs non ioniques sont choisis parmi les éthoxylates d'alcanol et les éthoxylates-propoxylates d'alcanol ayant de 10 à 18 atomes de carbone et de 4 à 12 groupes oxyde d'éthylène dans le cas des éthoxylates d'alcanol et ayant de 3 à 7 groupes oxyde d'éthylène et de 2 à 6 groupes oxyde de propylène dans le cas des éthoxylates-propoxylates.

7. Utilisation selon une ou plusieurs des revendications 1 à 6,
caractérisée en ce que
les inhibiteurs de corrosion sont choisis parmi les mono-, di-, ou triéthanolamines, les acides carboxyliques aromatiques, les dérivés de pyridine ou des pyrimidine et la diéthylthiourée.

8. Utilisation selon une ou plusieurs des revendications 1 à 7 pour le nettoyage, pour la protection contre la corrosion et pour l'amélioration de l'adhérence des vernis sur les boîtes en acier étamé pour aliments ou poissons.

9. Procédé de nettoyage, de protection contre la corrosion et/ou de l'amélioration de l'adhérence des vernis sur les boîtes pour aliments ou boissons en acier étamé,
caractérisé en ce qu'
on traite les boîtes avec une solution à utilise selon une ou plusieurs des revendications 1 à 7 pendant une durée comprise pendant 30 et 150 secondes à une température comprise entre 50 et 70°C par pulvérisation sur les boîtes de la solution de nettoyage ou par immersion des boîtes dans la solution de nettoyage.

10. Solution de nettoyage aqueuse pour acier étamé qui contient
- 150 à 300 ppm de fluorures complexes des éléments bore, titane, zirconium et/ou hafnium, par rapport aux fluorures complexes des éléments mentionnés,
- 50 à 300 ppm d'ions aluminium
- 300 à 1000 ppm d'agents tensioactifs non ioniques,
- 150 à 500 ppm d'inhibiteur de corrosion
- le reste étant de l'eau ou une solution aqueuse d'autres matières actives ou adjuvants, choisis parmi les acides hydroxycarboxyliques et les tiers solvants, et qui présente un pH compris entre 3 et 6.

11. Concentré aqueux pour la préparation de la solution de nettoyage selon la revendication 10 par dilution avec de l'eau qui contient
- 1,5 à 3 % en poids de fluorures complexes des éléments bore, titane, zirconium et/ou hafnium, par rapport aux fluorures complexes des éléments mentionnés,
- 0,5 à 3 % en poids d'ions aluminium,
- 3 à 10 % en poids d'agents tensioactifs non ioniques,
- 1,5 à 5 % en poids d'inhibiteur de corrosion,
- le reste étant de l'eau ou une solution aqueuse d'autres matières actives et adjuvants, choisis parmi les acides hydroxycarboxyliques et les tiers solvants.

12. Concentré aqueux selon la revendication 11,
caractérisé en ce qu'
il contient comme autres matières actives ou adjuvants:
2 à 8 % en poids d'un ou plusieurs acides hydroxycarboxyliques mono-, di- ou tribasiques ayant de 4 à 7 atomes de carbone dans la molécule, la somme des groupes hydroxyle et carboxyle étant au moins de 3.

13. Concentré aqueux selon au moins l'une des revendications 11 ou 12, ou les deux,
caractérisé en ce qu'
il contient en outre comme additif
de 1 à 10 % en poids d'un tiers solvant.
